# EUROPÄISCHE PATENTSCHRIFT

(11) **EP 1 029 117 B1**
(45) Veröffentlichungstag und Bekanntmachung des Hinweises auf die Patenterteilung: **25.08.2004**
(21) Anmeldenummer: 98951155.5
(22) Anmeldetag: 09.11.1998
(51) Int. Cl.: C23G 1/19

(54) **VERFAHREN ZUM ENTSCHICHTEN VON KÖRPERN**
METHOD FOR SEPARATING LAYERS FROM ARTICLES
PROCEDE POUR L'ENLEVEMENT DE COUCHES SUR DES CORPS

(30) Priorität: 10.11.1997 CH 258897; 01.07.1998 CH 140398
(43) Veröffentlichungstag der Anmeldung: 23.08.2000
(73) Patentinhaber: Unaxis Trading AG, 9477 Trübbach (CH)
(72) Erfinder: WIJNGAARD, Jan, Hendrik, CH-7000 Chur (CH); BRAENDLE, Hans, CH-7320 Sargans (CH)
(74) Vertreter: Troesch Scheidegger Werner AG
(86) Internationale Anmeldenummer: PCT/CH1998/000479
(87) Internationale Veröffentlichungsnummer: WO 1999/024642

(56) Entgegenhaltungen:
- EP-A- 0 831 136
- WO-A-92/07110
- DE-A- 4 339 502
- DE-C- 4 101 843
- DE-C- 4 110 595
- US-A- 3 854 996
- US-A- 4 666 528
- PATENT ABSTRACTS OF JAPAN vol. 017, no. 468 (C-1102), 26. August 1993 -& JP 05 112885 A (NACHI FUJIKOSHI CORP), 7. Mai 1993

## Beschreibung

Die vorliegende Erfindung betrifft ein Verfahren zum Entschichten von Körpern, versehen mit einer Hartstoffschicht aus einer Ti-Verbindung in einer alkalischen Lösung, enthaltend
- Wasserstoffperoxid
- mindestens eine Base
- mindestens eine Säure und/oder ein Salz einer Säure.

Die DD 228 977 beschreibt ein Verfahren zum Entschichten von TiN-Schichten, insbesondere zum Entschichten von auf Nickelsubstraten aufgebrachten TiN-Schichten. Dabei werden die zu behandelnden Teile für ca. 3 Min. bei einer Temperatur von ca. 70°C bis 80°C in einer Wasserstoffperoxidlösung mit einem Gehalt von 35 Ma% Peroxid eingebracht, danach in Wasser gespült, getrocknet und anschliessend abgemullt. Für das Entschichten von TiAlN-Schichten ist dieses Verfahren ungeeignet, weil sich das TiAlN in einer Wasserstoffperoxidlösung schlecht löst.

Gemäss der GB 2 127 042 werden Titannitrid-Hartstoffschichten auf Substraten aus rostfreiem Stahl in wässriger Salpetersäure bei Temperaturen über 70°C entschichtet. Die Entschichtungszeit für eine 1 µm dicke Schicht beträgt, bei 70°C, ca. 50 Stunden. Diese äusserst lange Entschichtungszeit ist sehr nachteilig.

Ein Verfahren für die Entschichtung von Hartstoffschichten auf verschiedenen Metallsubstraten ist aus der US 4 746 369 bekannt. Das saure Entschichtungsbad setzt sich aus Wasserstoffperoxid als Oxidator und einer Phosphorsäure oder Salpetersäure zusammen. Weiter kommen verschiedene oberflächenaktive Stoffe zur Anwendung. Der sehr niedrige pH-Wert der Lösung von weniger als 0,5 ist für die Anwendung auf Schnellarbeitsstahl-Substrate - HSS (High Speed Steel) - sehr nachteilig.

Gemäss der DE 41 10 595 wird vorgeschlagen, Hartstoffschichten von Werkzeugoberflächen in einer durch Komplexbildner stabilisierten Wasserstoffperoxid-Lösung durchzuführen, wobei als Komplexbildner Kalium-Natrium-Tartrat-Tetrahydrat oder Natrium-Gluconat verwendet wird. Dadurch werden einerseits TiAlN-Schichten nicht mit befriedigender Geschwindigkeit entschichtet, anderseits ergeben die eingesetzten Stabilisatoren nur eine beschränkt stabilisierende Wirkung.

Aus der DE 41 01 843 ist ein Verfahren zum Entschichten von mit Hartstoffschichten beschichteten Gegenständen bekannt, wobei die Gegenstände mit einer Lösung, enthaltend Tetra-Natrium-Diphosphat und Wasserstoffperoxid, behandelt werden. Typisch sind die Wasserstoffperoxid-Konzentrationen von 8 bis 12 %, die relativ hohe Tetra-Natrium-Diphosphat-Konzentration von 8 bis 12 %, die hohe Prozesstemperatur, bei Siedetemperatur, und der hohe pH-Wert von 8 bis 12. Ist die Lösung auf etwa die Hälfte des Ausgangsvolumens eingedampft - was bei den hohen Temperaturen relativ rasch erfolgt - kann eine Phosphatierung der bereits entschichteten Oberfläche auftreten. Es werden Titannitrid- und/oder Titannitrid/Karbid-Hartstoffschichten entschichtet.

Aus der DE 43 39 502 sind schichtmaterialspezifische Verfahren zum Entschichten von Metallsubstraten, insbesondere auch von Hartmetallsubstraten, bekannt, welche Hartstoffschichten entweder aus TiN, aus TiCN oder aus TiAlN aufweisen, oder aber von Schichtsystemen aus TiN/TiAlN.

Dabei wird eine alkalische Lösung mit Wasserstoffperoxid, mindestens einer Base sowie mindestens einem Salz von Mono- und Dikarbonsäuren eingesetzt.

Es setzt sich das Lösungsbad, je nach zu entfernender Schicht und unter Schonung der Substrate, schichtmaterialspezifisch aus einer Vielzahl von Komponenten zusammen.

Aus Patent Abstract of Japan, vol. 017, no 468 (C-1102), 26. August 1993 ist es bekannt, TiN zu entschichten mittels einer wässrigen Lösung aus 1 - 20 Gew.% einer oder mehrerer Arten hydrokarbonatartiger Alkalisalze organischer Säuren, 2 - 15 Gew.% Alkalisalz von Ethyldiaminessigsäure und 0,1 - 0,5 Gew.% Alkalihydroxid, 0,05 - 0,5 Gew.% Alkalisalz von Thioglycolsäure und 3 - 7 Gew.% Wasserstoffperoxid.

Ausgehend vom letzterwähnten Verfahren ist es Aufgabe der vorliegenden Erfindung, ein Verfahren vorzuschlagen, mittels welchem TiAlN-Hartstoffschichten grossindustriell von Schnellarbeitsstahl-Substraten entschichtet werden können

### Definitionen:

### 1) Schnellarbeitsstahl:

Ein Schnellarbeitsstahl wird charakterisiert durch hohe Kohlenstoffkonzentrationen, bis zu 1,5 %, und Zusätze von stark karbidformenden Elementen wie Chrom, Molybden, Wolfram und Vanadium. Bis zu 12 % Kobalt ist in einigen der mehr komplexen Sorten enthalten.

Schnellarbeitsstahl wird so genannt, weil er seine hohe Härte bei Hochgeschwindigkeitsanwendungen behält (siehe D.T. Llewellyn, Steel: Metallurgy and Application, Butterworth-Heihemann Ltd., Oxford 1992, p. 174).

### 2) Phosphat:

Als Phosphat wird ein Salz einer Phosphorsäure, Diphosphorsäure, Triphosphorsäure etc. verstanden. Z.B. ist das Phosphat "Kalziumphosphat" ein Salz von Phosphorsäure, "Di-Natriumdihydrogenphosphat" ein Salz der Diphosphorsäure, weiter "Penta-Natriumtriphosphat" ein Salz der Triphosphorsäure etc.

### 3) Phosphonat:

Unter Phosphonat wird ein Salz einer Phosphonsäure, insbesondere einer organischen Phosphonsäure, d.h. einer Phosphonsäure mit organischen Substituenten, verstanden.

Die erwähnte Aufgabe wird dadurch gelöst, dass für die Entschichtung von HSS-Substraten von einer Schicht aus TiAlN, mindestens eine Substanz aus der Gruppe der Phosphate, Phosphonate und Phosphon-Säuren eingesetzt wird.

Dabei wird zusätzlich der Vorteil erwirkt, dass mittels dieser Lösung, wie bekannt, weiterhin TiN und TiCN gelöst werden, zusätzlich aber, erfindungsgemäss, TiAlN.

Im Gegensatz zu TiN und TiCN löst sich TiAlN in Wasserstoffperoxid-Lösungen auch bei erhöhten Temperaturen nicht. Wird der pH-Wert der Wasserstoffperoxid-Lösung durch Zudosierung einer Base, wie von NaOH, angehoben, bis in den alkalischen Bereich mit pH ≥ 7, dann werden - erfindungsgemäss - nebst den erwähnten TiN- und TiCN-Schichten auch TiAlN-Schichten gelöst. Es wurde erkannt, dass dies auch bei tiefen Prozesstemperaturen der Fall ist.

Bevorzugterweise kommen folgende spezifische Verfahrensführungen alternativ oder in Kombination zum Einsatz:
- Als Phosphat wird di-Natriumdihydrogenpyrophosphat, Na₂H₂P₂O₇ und/oder penta-Natriumtriphosphat (Na₅P₃O₁₀) bevorzugt eingesetzt;
- Als Phosphon-Säure wird bevorzugterweise Aminotri(methylenphosphonsäure) und/oder 1-Hydroxyethan (1,1-diphosphonsäure) eingesetzt. Dabei werden diese Phosphonsäuren als solche direkt in die Lösung eingebracht. Dies gilt generell für den Einsatz von Phosphonaten, Phosphaten und Phosphonsäuren.
   Dabei hat es sich mindestens vorläufig gezeigt, dass der Einsatz der 1-Hydroxyethan(1,1-diphosphonsäure) besonders geeigneter ist.
- Die Prozesstemperatur des Lösungsbades wird, gegebenenfalls durch Heizen und/oder Kühlen, auf 20°C bis 80°C gehalten (die Bereichsgrenzen sind eingeschlossen);
- Die Peroxidkonzentration wird zwischen 5 und 50 Gew.% gewählt (die Bereichsgrenzen sind eingeschlossen);
- Die Konzentration von Phosphat und/oder Phosphonat und/oder Phosphon-Säure wird zwischen 0,1 und 10 Gew.% gewählt (die Bereichsgrenzen sind eingeschlossen);
- Es können auch grössere Lösungsbadvolumina, z.B. ≥ 50 l oder gar ≥ 100 1, stabil betrieben werden;
- Die Lösung besteht vorzugsweise aus destilliertem Wasser, Wasserstoffperoxid, der erwähnten Base, beispielsweise NaOH, und den erwähnten Phosphaten und/oder Phosphonaten und/oder Phosphon-Säuren, mindestens in weitaus überwiegendem Anteil.

Dadurch wird eine schichtmaterialspezifische und komplexe Lösungszusammensetzung umgangen und die Möglichkeit geschaffen, jede der erwähnten Hartstoffschichten - erfindungsgemäss eben auch TiAlN - von HSS-Substraten mit derselben Lösung zu entschichten. Im weiteren entfällt der sehr grosse apparative Aufwand, der betrieben werden muss, wenn ein alkalisches Wasserstoffperoxid-Bad mit einem pH-Wert von 8 bis 12 im Siedetemperatur-Bereich betrieben wird. Auch entfällt dank der tiefen Prozesstemperaturen, bei denen das erfindungsgemässe Lösungsbad betreibbar ist, die Phosphatierungsgefahr, welche, bei hohen Prozesstemperaturen im Siedetemperaturbereich, durch schnelles Eindampfen besteht.

Damit ist für wirtschaftliche und grossindustrielle Entschichtung die Möglichkeit gegeben, erfindungsgemäss Entschichtungsbäder mit grossen Volumina z.B. von über 50 l oder gar von über 100 l stabil zu betreiben. Es können damit grosse Mengen von hartstoffbeschichteten HSS-Substraten, wie beispielsweise Werkzeuge, innerhalb von einigen Stunden entschichtet werden.

Vorteil des alkalischen Wasserstoffperoxids ist die hohe Prozessicherheit mit Bezug auf Korrosion von HSS-Material. In alkalischen Medien verhält sich HSS sehr edel. Damit besteht auch dann keine Korrosionsgefahr für das HSS-Substrat, wenn längere Entschichtungszeiten einzusetzen wären.

Das Problem der Instabilität von alkalischen Wasserstoffperoxid-Lösungen, indem eine Autooxidation des Wasserstoffperoxids stattfindet, welche durch Metallionen katalysiert wird, die beim Entschichtungsvorgang in die Lösung freigesetzt werden, was wiederum zu Überhitzung und Überkochen des Entschichtungsbades führt, wird durch die Zudosierung mindestens eines Phosphates und/oder Phosphonates und/oder mindestens einer Phosphon-Säure als Stabilisator gelöst. Hinzukommend wird durch diesen Zusatz die Entschichtung beschleunigt. Durch diese Zudosierung wird die Badstabilität so verbessert, dass das Entschichtungsbad auch bei erhöhter Temperatur stabil betrieben werden könnte. Für die Aufrechterhaltung der Badtemperatur kann eine Heizung und/oder Kühlung vorgesehen sein, gegebenenfalls wird die Badtemperatur auf einen Sollwert geregelt, mit Heizung und/oder Kühlung als Stellglied.

Zum Wirkungsunterschied von Phosphaten und/oder Phosphonaten und/oder von Phosphon-Säure in der eingesetzten Lösung:

Bei Einsatz allein von Phosphat ist die Badstandzeit relativ gering, beträgt im Normalfall zwischen 1 und 3 Chargen, was selbstverständlich in gewissen Fällen durchaus ausreicht. Diese relativ geringe Badstandzeit beruht auf der doch beschränkten Stabilität von Polyphosphaten. Die Stabilität von Polyphosphaten in alkalischen Lösungen ist nur mässig, in sauren Lösungen schlecht. Durch Hydrolyse werden die Polyphosphate in Orthophosphate überführt, die für die Stabilisierung der Peroxidlösungen weit weniger wirksam sind.

Anders verhält sich dies bei den organischen Phosphonaten und Phosphon-Säuren. Im Vergleich zu anorganischen Polyphosphaten besitzen Phosphonate und Phosphon-Säuren eine sehr gute hydrolytische Stabilität. Dies ist auf die sehr hohe Stabilität der C-P-Bindungen der Phosphonate und Phosphon-Säuren zurückzuführen. Neben der erhöht stabilisierenden Wirkung, Erhöhung der Badstandzeit, bewirken Phosphonate und Phosphon-Säuren zudem eine weitere Beschleunigung der Entschichtungsreaktion.

### Beispiel I:

Als Entschichtungsbad wurde folgende Lösung angesetzt:
- 125 l Wasserstoffperoxid, 17,5 Gew.%
- 1,25 kg Na₅P₃O₁₀
- 500 g NaOH

Das Bad wurde auf 60°C aufgeheizt und 500 Stück 12 mm HSS-Schaftfräser, beschichtet mit einer TiAlN-Schicht, in die Lösung eingebracht. Nach 3 Std. waren die Werkzeuge vollständig entschichtet und die Badtemperatur war stabil auf 60 ± 2°C geblieben.

### Beispiel II:

Es wurde folgende Entschichtungslösung angesetzt:
- 125 l Wasserstoffperoxid, 17,5 Gew.%
- 0,2 mol/l Aminotri-(methylenphosphonsäure)ATMP
- 0,4 mol/l NaOH

Die Temperatur der Entschichtungslösung wurde durch Heizen/Kühlen auf ca. 60°C konstant gehalten, und es wurden 500 Stück 12mm-HSS-Schaftfräser, beschichtet mit einer TiAlN-Schicht, in die Lösung eingebracht. Nach drei Stunden waren die Werkzeuge vollständig entschichtet, und die Badtemperatur war dabei stabil auf 60 ± 2°C geblieben. Es konnten mehrere der erwähnten Chargen in der gleichen Lösung entschichtet werden.

Verglichen mit dem Einsatz von Polyphosphaten gemäss Beispiel I konnte die Bandstandzeit um einen Faktor von 2 bis 4 verlängert werden.

### Beispiel III:

Es wurde folgende Entschichtungslösung angesetzt:
- 125 l Wasserstoffperoxid, 17,5 Gew.%
- 2 Gew.% 1-Hydroxyethan(1,1-diphosphonsäure)HEDP
- 0,4 mol/l NaOH

Betrieben und beladen gemäss Beispiel II ergaben sich, jedoch bei verkürzten Entschichtungszeiten, dieselben Resultate wie gemäss Beispiel II.

Vorteil der vorliegenden Erfindung ist die einfach bleibende Lösungszusammensetzung, die einfach bleibende Prozessführung und die kurz bleibende Entschichtungszeit. Bei Lösungstemperaturen deutlich unterhalb des Siedepunktes kann schon innerhalb von wenigen Stunden entschichtet werden. Bezüglich Korrosion an HSS-Substraten besteht hohe Sicherheit: Weil die Entschichtungslösung alkalisch ist, findet keine Korrosion von HSS statt.

Ein wesentlicher Vorteil ist weiter, dass im gleichen Arbeitsgang, d.h. mit derselben Entschichtungslösung, eine grosse Zahl von HSS-Substraten, z.B. gemischt mit TiN-, TiCN- und/oder TiAlN-Schichten, entschichtet werden können, u.a. indem hohe Volumina an Lösung, z.B. von über 50 l oder gar von über 100 l, mit wenig Aufwand stabil betrieben werden können.

## Patentansprüche

1. Verfahren zum Entschichten von Körpern, versehen mit einer Hartstoffschicht aus einer Ti-Verbindung, in einer alkalischen Lösung, enthaltend
- Wasserstoffperoxid
- mindestens eine Base
- mindestens eine Säure und/oder ein Salz einer Säure,
**dadurch gekennzeichnet, dass**, für die Entschichtung von Schnellarbeitsstahl-Substraten mit mindestens einer Schicht aus TiAlN, die vorerwähnte Säure und/oder das vorerwähnte Salz eine Substanz aus der Gruppe der Phosphate, Phosphonate, Phosphon-Säuren enthält.

2. Verfahren nach Anspruch 1, **dadurch gekennzeichnet, dass** Phosphonat als solches in die Lösung eingebracht wird und/oder durch Einbringen einer organischen Phosphonsäure.

3. Verfahren nach Anspruch 1 oder 2, **dadurch gekennzeichnet, dass**, als Phosphon-Säure, Aminotri-(methylenphosphonsäure) und/oder, dabei bevorzugt, 1-Hydroxyethan(1,1-diphosphonsäure) eingesetzt wird.

4. Verfahren nach einem der Ansprüche 1 bis 3, **dadurch gekennzeichnet, dass** als Phosphat di-Natriumdihydrogenpyrophosphat und/oder Na₂H₂P₂O₇ und/oder penta-Natriumtriphosphat (Na₅P₃O₁₀) eingesetzt wird.

5. Verfahren nach einem der Ansprüche 1 oder 2, **dadurch gekennzeichnet, dass** die Lösungstemperatur zwischen 20°C und 80°C, beide Grenzen eingeschlossen, gehalten wird.

6. Verfahren nach einem der Ansprüche 1 bis 3, **dadurch gekennzeichnet, dass** die Wasserstoffperoxid-Konzentration zwischen 5 und 50 Gew.% gewählt wird, beide Grenzen eingeschlossen.

7. Verfahren nach einem der Ansprüche 1 bis 4, **dadurch gekennzeichnet, dass** die Konzentration von Phosphat und/oder Phosphonat und/oder Phonsphon-Säure zu zwischen 0,1 und 10 Gew.% gehalten wird, beide Grenzen eingeschlossen.

8. Verfahren nach einem der Ansprüche 1 bis 7, **dadurch gekennzeichnet, dass** ein Lösungsvolumen von mindestens 50 l, vorzugsweise von mindestens 100 1, eingesetzt wird.

9. Verfahren zum Entschichten nach einem der Ansprüche 1 bis 8, **dadurch gekennzeichnet, dass** gleichzeitig nebst mindestens einer TiAlN-Schicht eine TiN- und/oder TiCN-Schicht entschichtet wird.

10. Verfahren nach einem der Ansprüche 1 bis 9,wobei die Körper Werkzeuge sind.

11. Verfahren nach Anspruch 10, wobei die Werkzeuge spanende oder formende Werkzeuge sind.

12. Verfahren nach Anspruch 11, wobei die Werkzeuge Fräser, Wendeschneidplatten oder Prägwerkzeugen sind.

## Claims

1. Process for decoating substrates fitted with a hard material layer of a Ti compound, in an alkaline solution comprising
- hydrogen peroxide
- at least one base
- at least one acid and/or a salt of an acid,
**characterised in that** for decoating high speed steel substrates with at least one layer of TiAIN, the said acid and/or said salt contains a substance from the group consisting of phosphates, phosphonates, phosphonic acids.

2. Process according to claim 1, **characterised in that** phosphonate is introduced into the solution as such and/or by the introduction of an organic phosphonic acid.

3. Process according to claim 1 or claim 2, **characterised in that** aminotri-(methylene phosphonic acid) and/or preferably 1-hydroxyethane (1,1-diphosphonic acid) is used as a phosphonic acid.

4. Process according to any of claims 1 to 3, **characterised in that** disodium dihydrogenpyrophosphate and/or Na₂H₂P₂O₇ and/or pentasodium triphosphate (Na₅P₃O₁₀) is used as a phosphate.

5. Process according to one of claims 1 or 2, **characterised in that** the solution temperature is held between 20°C and 80°C, both limits included.

6. Process according to any of claims 1 to 3, **characterised in that** the hydrogen peroxide concentration is between 5 and 50 w.%, both limits included.

7. Process according to any of claims 1 to 4, **characterised in that** the concentration of phosphate and/or phosphonate and/or phosphonic acid is held between 0.1 and 10 w.%, both limits included.

8. Process according to any of claims 1 to 7, **characterised in that** a solution volume of at least 50 l is used, preferably at least 100 l.

9. Decoating process according to any of claims 1 to 8, **characterised in that** as well as at least one TiAlN layer, at the same time a TiN layer and/or a TiCN layer is removed.

10. Process according to any of claims 1 to 9, where the substrates are tools.

11. Process according to claim 10, where the tools are cutting or forming tools.

12. Process according to claim 11, where the tools are milling cutters, indexable inserts or embossing dies.

## Revendications

1. Procédé pour enlever sur des corps une couche de matière dure constituée d'un composé de Ti, dans une solution alcaline contenant
- du peroxyde d'hydrogène
- au moins une base
- au moins un acide et/ou un sel d'un acide,
**caractérisé en ce que** pour enlever une couche sur des substrats en acier rapide comportant au moins une couche de TiAlN, l'acide susmentionné et/ou le sel susmentionné contiennent une substance du groupe constitué par les phosphates, les phosphonates, les acides phosphoniques.

2. Procédé selon la revendication 1, **caractérisé en ce que** le phosphonate est introduit dans la solution tel quel et/ou grâce à l'introduction d'un acide phosphonique organique.

3. Procédé selon la revendication 1 ou 2, **caractérisé en ce qu'**on utilise comme acide phosphonique l'acide AminoTrisMéthylènePhosphonique et/ou de préférence l'acide 1-hydroxyéthane-1,1-diphosphonique.

4. Procédé selon l'une des revendications 1 à 3, **caractérisé en ce qu'**on utilise comme phosphate le dihydrogénopyrophosphate disodique et/ou Na₂H₂P₂O₇ et/ou le triphosphate pentasodique (Na₅P₃O₁₀).

5. Procédé selon la revendication 1 ou 2, **caractérisé en ce que** la température de solution est maintenue entre 20°C et 80°C inclus.

6. Procédé selon l'une des revendications 1 à 3, **caractérisé en ce qu'**on choisit une concentration de peroxyde d'hydrogène située entre 5 et 50% en poids inclus.

7. Procédé selon l'une des revendications 1 à 4, **caractérisé en ce que** la concentration de phosphate et/ou de phosphonate et/ou d'acide phosphonique est maintenue entre 0,1 et 10 % en poids inclus.

8. Procédé selon l'une des revendications 1 à 7, **caractérisé en ce qu'**on utilise un volume de solution d'au moins 50 1, de préférence d'au moins 100 1.

9. Procédé pour enlever une couche selon l'une des revendications 1 à 8, **caractérisé en ce qu'**on enlève en même temps, en plus d'au moins une couche de TiAlN, une couche de TiN et/ou de TiCN.

10. Procédé selon l'une des revendications 1 à 9, les corps étant constitués par des outils.

11. Procédé selon la revendication 10, les outils étant des outils d'enlèvement de copeaux ou de façonnage.

12. Procédé selon la revendication 11, les outils étant des fraises, des plaquettes réversibles ou des outils d'estampage.
